# FASCICULE DE BREVET EUROPEEN

(11) **EP 1 358 360 B1**
(45) Date de publication et mention de la délivrance du brevet: **21.03.2007**
(21) Numéro de dépôt: 01273287.1
(22) Date de dépôt: 16.11.2001
(51) Int. Cl.: C23C 2/00

(54) **PROCEDE DE GALVANISATION DE L'ACIER**
VERFAHREN ZUM VERZINKEN VON STAHL
STEEL GALVANIZING METHOD

(30) Priorité: 17.01.2001 EP 01870009
(43) Date de publication de la demande: 05.11.2003
(73) Titulaire: ARCELOR France, 93200 Saint Denis (FR)
(72) Inventeur: DUBOIS, Michel, B-4100 Boncelles (BE)
(74) Mandataire: Van Malderen, Michel
(86) Numéro de dépôt international: PCT/BE2001/000199
(87) Numéro de publication internationale: WO 2002/057504

(56) Documents cités:
- EP-A- 0 172 681
- EP-A- 0 979 879
- DE-C- 3 933 244
- PATENT ABSTRACTS OF JAPAN vol. 1995, no. 02, 31 mars 1995 (1995-03-31) & JP 06 330271 A (NIPPON STEEL CORP), 29 novembre 1994 (1994-11-29) cité dans la demande
- PATENT ABSTRACTS OF JAPAN vol. 1998, no. 11, 30 septembre 1998 (1998-09-30) & JP 10 158797 A (NIPPON STEEL CORP), 16 juin 1998 (1998-06-16)
- PATENT ABSTRACTS OF JAPAN vol. 018, no. 285 (C-1206), 31 mai 1994 (1994-05-31) & JP 06 049610 A (KAWASAKI STEEL CORP), 22 février 1994 (1994-02-22)
- PATENT ABSTRACTS OF JAPAN vol. 2000, no. 13, 5 février 2001 (2001-02-05) & JP 2000 290761 A (NKK CORP), 17 octobre 2000 (2000-10-17)
- PATENT ABSTRACTS OF JAPAN vol. 1995, no. 09, 31 octobre 1995 (1995-10-31) & JP 07 145465 A (NIPPON STEEL CORP), 6 juin 1995 (1995-06-06)

## Description

### Objet de l'invention

La présente invention se rapporte à un nouveau procédé de revêtement à chaud d'une tôle d'acier par trempage dans un bain de métal liquide, en particulier contenant du zinc fondu.

Plus particulièrement, l'invention se rapporte au contrôle de l'oxydoréduction de l'atmosphère de la trompe d'entrée dans le bain de zinc liquide, par rapport au fer et au zinc liquide, plus spécifiquement au voisinage de la ligne de mouillage.

### Etat de la technique

Il est bien connu de l'homme de l'art en galvanisation à chaud que les vapeurs de zinc s'échappant du bain de zinc fondu produisent de nombreux défauts de surface, par dépôt d'oxydes ou de poussières sur la tôle avant ou pendant son immersion, qui rendent le produit inapte aux applications d'aspect.

Ainsi, on a proposé de réguler l'état d'oxydation du gaz d'atmosphère dans la trompe de manière telle qu'il ne soit pas oxydant pour le fer mais oxydant uniquement pour le zinc liquide à la surface du bain et sous forme de vapeur. Cela peut se faire par introduction dans la trompe d'un gaz à pouvoir oxydant contrôlé, tel qu'un mélange d'azote et d'hydrogène humide par exemple, éventuellement en présence de dioxyde de carbone ou d'oxygène. Il en résulte la formation d'un très fin film d'oxyde sur le métal liquide, qui empêche l'évaporation du zinc, de manière analogue à un film d'huile à la surface de l'eau, qui empêche l'évaporation de cette dernière.

Ainsi, le brevet US-A-4 557 953 (correspondant à EP-A-0 172 681) propose un procédé où on maintient dans la trompe une atmosphère de gaz inertes, contenant 1-8% d'hydrogène en volume en combinaison avec 300 à 4500 ppm de vapeur d'eau. Le rapport H₂/H₂O doit au moins être égal à 4.

Une façon similaire de procéder, à titre d'exemple parmi de nombreuses autres, est décrite dans le document JP-A-063 30 271.

S'il est admis que ces inventions apportent une solution au problème en question, des problèmes annexes sont à leur tour induits de par l'état d'oxydation généré par ce fait même, notamment en certains endroits du joint liquide.

Dans le document JP-A-071 80 014, on propose alternativement de supprimer les vapeurs de zinc en refroidissant la surface du bain à une température de l'ordre de 400°C, par soufflage d'azote ayant une température pouvant aller jusqu'à 200°C. Ce procédé est toutefois très pointu et difficile à réaliser industriellement, tout en nécessitant des installations complémentaires complexes.

Pour ce qui concerne les atmosphères oxydantes en particulier, on observe les deux problèmes suivants. D'une part, le potentiel d'oxydoréduction préconisé dans l'état de la technique en vue d'oxyder la surface du zinc liquide ne permet pas d'éviter l'oxydation des éléments d'alliage contenus dans l'acier tels que le manganèse, le chrome, le silicium, etc. Ceux-ci sont couramment utilisés dans la réalisation d'aciers durs dits à haute limite d'élasticité (HLE). D'autre part, le potentiel d'oxydoréduction préconisé provoque également une oxydation excessive de la surface au niveau de la ligne de mouillage à l'intérieur de la trompe. Il en résulte la formation de gros amas d'oxyde de zinc (ZnO) qui finissent toujours par se détacher, généralement de façon imprévisible. Cela se produit lorsque les forces d'entraînement visqueuses du zinc liquide en surface deviennent supérieures à celles d'adhérence et de tension superficielle vis-à-vis de la trompe.

Ce problème d'amas de ZnO s'explique par le fait que dans la partie du liquide extrêmement voisine de la partie métallique de la trompe, appelée sabot, la vitesse de déplacement du zinc est quasi-nulle à la ligne de mouillage. Il en résulte que les oxydes formés croissent au fil du temps jusqu'à atteindre une taille critique qui induit alors leur mise en mouvement vers la bande. Finalement, ces amas sont entraînés par la bande et y génèrent des défauts rédhibitoires pour les applications d'aspect des tôles galvanisées. C'est essentiellement la face en contact avec le rouleau de fond, dite face arrière, qui est affectée par ces défauts, selon un mécanisme non entièrement élucidé à ce jour.

### Buts de l'invention

La présente invention vise à fournir une solution aux problèmes posés dans l'état de la technique et notamment liés au procédé d'oxydation du zinc qui y est préconisé.

La présente invention a comme but particulier de réduire au strict minimum la zone dans laquelle l'oxydation du zinc liquide et des éléments d'alliage de la tôle, à l'exception du fer, est réalisée, donc le temps d'oxydation correspondant, avant l'entrée de la bande dans le bain de zinc.

### Principaux éléments caractéristiques de l'invention

La présente invention se rapporte à un nouveau procédé de revêtement à chaud d'une tôle d'acier par trempage dans un bain de métal liquide, de préférence contenant du zinc à plus de 10%, utilisant une trompe d'entrée au moins en partie sous atmosphère oxydante contrôlée, caractérisé en ce qu'il comprend les étapes successives suivantes :
- la tôle passe dans la trompe au niveau d'une première zone dont l'atmosphère, comprenant au moins de l'hydrogène et de la vapeur d'eau, est franchement non oxydante vis-à-vis du fer, la première zone présentant une pression partielle de vapeur d'eau P(H₂O) < 264 ppm et un rapport de pressions partielles P(H₂)/P(H₂O) > 70; cette atmosphère peut éventuellement être faiblement oxydante vis-à-vis du métal liquide et des éléments d'alliage de l'acier constituant la tôle ;
- la tôle passe dans la trompe au niveau d'une deuxième zone dont l'atmosphère, comprenant au moins de l'hydrogène et de la vapeur d'eau, et éventuellement CO₂ et CO, est beaucoup plus oxydante que l'atmosphère de la première zone, vis-à-vis du métal liquide et des éléments d'alliage de l'acier constituant ladite tôle, tout en ne l'étant pas vis-à-vis du fer, la deuxième zone présentant une teneur en H₂ inférieure à 1 % en volume, le pouvoir oxydant du gaz présent dans la deuxième zone étant équivalent à la pression partielle d'oxygène qui correspond à 1 < P (H2) /P (H₂O) ou P(H₂+CO)/P(H₂O+CO₂) <70.

Selon une caractéristique de l'invention, une injection de gaz oxydant pour le métal liquide et non oxydant pour le fer est réalisée dans ladite deuxième zone de ladite trompe. Ce gaz contient par exemple un mélange de H₂O et H₂, et/ou de H₂O et N₂, et/ou de CO₂, CO, H₂O, H₂ et/ou O₂.

De manière particulièrement avantageuse, la différence de pouvoir oxydant, exprimé en équivalent P(H₂)/P(H₂O), entre ladite première zone, non oxydante, et ladite seconde zone, oxydante, est d'au moins un facteur 8, c'est-à-dire

[P(H₂)/P(H₂O)]_{oxydant} x 8 < [P(H₂)/P(H₂O)]_{non-oxydant}.

Tout aussi avantageusement, on a la relation suivante entre les pressions partielles de ladite première zone, non oxydante, et ladite seconde zone, oxydante :

[P(H₂+CO)/P(H₂O+CO₂)]_{oxydant} x 8 < [P(H₂+CO)/P(H₂O+CO₂)]_{non-oxydant}

De préférence, ladite première zone est réductrice vis-à-vis du fer.

### Brève description des figures

La figure 1 représente schématiquement une vue en coupe d'une installation de type trompe de galvanisation d'acier, selon l'état de la technique.

La figure 2 représente schématiquement une vue en coupe d'une installation de type trompe de galvanisation d'acier, selon la présente invention.

### Description d'une forme d'exécution préférée de l'invention

Une description très schématique d'une trompe classique de galvanisation d'acier est présentée à la figure 1.

La bande d'acier 1 pénètre dans le bain de zinc fondu 5 au niveau d'une trompe 2 et change de direction, en vue de sortir à nouveau du bain, au niveau d'un cylindre de fond 3. L'atmosphère 7 dans la trompe 2 au-dessus du bain de zinc fondu 5 est oxydante au moins vis-à-vis du zinc, mais non du fer. Des amas d'oxyde de zinc 4 se forment au niveau de la ligne de mouillage 6 sur la surface intérieure de la trompe 2.

La figure 2 représente l'installation de galvanisation schématisée adaptée aux caractéristiques de la présente invention.

La présente invention concerne un dispositif en vue de réaliser une cloche ou trompe 2 en deux sections distinctes au moyen d'une zone de séparation 8, les atmosphères 9,10 correspondant respectivement aux deux sections, dites zone 1 et zone 2, étant de nature différente. La zone 1 correspond à une atmosphère non oxydante 9 et la zone 2 correspond à une atmosphère oxydante 10 vis-à-vis du zinc liquide.

Selon une modalité de réalisation préférée de l'invention, la zone 2 présente un injecteur 12 de gaz oxydant avec typiquement un rapport H₂/H₂O, ou équivalent (H₂+CO)/(CO₂+H₂O), de 1 à 70, avec une teneur en H₂ < 1% en volume et un débit compris entre 5 et 50 Nm³/h.

Toujours selon l'invention, la zone 2 est aussi courte que possible. La zone 2 a une longueur comprise typiquement entre 10 et 2000 mm et avantageusement entre 100 et 300 mm, afin d'optimiser la distribution de gaz oxydant sur la largeur de la zone et minimiser simultanément le temps d'oxydation de la tôle. Lorsque la ligne tourne à une vitesse de 1 m/s par exemple, le temps d'oxydation du substrat est ainsi typiquement de 0,1 à 0,2 secondes.

La présente invention permet donc d'obtenir l'oxydation du zinc liquide dans la zone 2 et en même temps de limiter le temps d'oxydation disponible pour la tôle avant son entrée dans le bain de zinc, par la présence d'une zone 1 non oxydante. En d'autres termes, l'invention consiste à réduire au strict minimum la zone dans laquelle l'oxydation intentionnelle du zinc est réalisée afin de réduire le temps d'oxydation disponible non désiré pour les éléments d'alliage contenus dans la tôle d'acier.

De plus, on pourra prévenir la formation d'amas d'oxyde au niveau de la trompe à la ligne de mouillage en protégeant la partie interne de la trompe à cet endroit au moyen d'un matériau réducteur, comme le carbone par exemple. Ainsi, cette matière réductrice permet de limiter au maximum l'adhérence de la couche limite du métal liquide à la trompe, au niveau de la zone de mouillage, en y empêchant localement l'oxydation du zinc.

## Revendications

1. Procédé de revêtement à chaud d'une tôle d'acier (1) par trempage dans un bain de métal liquide (5), de préférence contenant du zinc à plus de 10%, utilisant une trompe d'entrée (2) au moins en partie sous atmosphère oxydante contrôlée, **caractérisé en ce qu'**il comprend les étapes successives suivantes :
- la tôle (1) passe dans la trompe (2) au niveau d'une première zone (9) dont l'atmosphère, comprenant au moins de l'hydrogène et de la vapeur d'eau, est franchement non oxydante vis-à-vis du fer, la première zone (9) présentant une pression partielle de vapeur d'eau P(H₂O) < 264 ppm et un rapport de pressions partielles P(H₂)/P(H₂O) > 70 ;
- la tôle (1) passe dans la trompe (2) au niveau d'une deuxième zone (10) dont l'atmosphère, comprenant au moins de l'hydrogène et de la vapeur d'eau, et éventuellement CO₂ et CO, est oxydante vis-à-vis du métal liquide et des éléments d'alliage de l'acier constituant ladite tôle, la deuxième zone (10) présentant une teneur en H₂ inférieure à 1% en volume, le pouvoir oxydant du gaz présent dans la deuxième zone (10) étant équivalent à la pression partielle d'oxygène qui correspond à 1 < P(H₂)/P(H₂O) ou P(H₂+CO)/P(H₂O+CO₂) < 70.

2. Procédé selon la revendication 1, **caractérisé en ce qu'**une injection (12) de gaz oxydant pour le métal liquide et non oxydant pour le fer est réalisée dans ladite deuxième zone (10) de ladite trompe (2).

3. Procédé selon la revendication 2, **caractérisé en ce que** ledit gaz oxydant contient un mélange de H₂O et H₂, et/ou de H₂O et N₂, et/ou de CO₂, CO, H₂O, H₂ et/ou O₂.

4. Procédé selon l'une quelconque des revendications 1 à 3, **caractérisé en ce que** la différence de pouvoir oxydant, exprimé en équivalent P(H₂)/P(H₂O), entre ladite première zone (9), non oxydante, et ladite seconde zone (10), oxydante, est d'au moins un facteur 8, c'est-à-dire
[P(H₂)/P(H₂O)]_{oxydant} x 8 < [P(H₂)/P(H₂O)]_{non-oxydant}.

5. Procédé selon l'une quelconque des revendications 1 à 3, **caractérisé en ce qu'**on a la relation suivante entre les pressions partielles de ladite première zone (9), non oxydante, et ladite seconde zone (10), oxydante :
[P(H₂+CO)/P(H₂O+CO₂)]_{oxydant} x 8 < [P(H₂+CO)/P(H₂O+CO₂)]_{non-oxydant}

6. Procédé selon l'une quelconque des revendications précédentes, **caractérisé en ce que** ladite première zone (9) est réductrice vis-à-vis du fer.

## Claims

1. Method for hot-coating a steel sheet (1) by quenching in a bath of liquid metal (5), preferably comprising over 10% zinc, using an intake pump (2) at least partially under controlled oxidising atmosphere, **characterised in that** it comprises the following successive stages:
- the sheet (1) passes in the pump (2) at the level of a first zone (9) whose atmosphere, comprising at least hydrogen and water steam, is definitely non-oxidising with regard to iron, the first zone (9) having a partial pressure of water steam P(H₂O) < 264 ppm and a ratio of partial pressures P(H₂)/P(H₂O) > 70;
- the sheet (1) passes in the pump (2) at the level of a second zone (10) whose atmosphere, comprising at least hydrogen and water steam and possibly CO₂ and CO, is oxidising with regard to the liquid metal and to the alloy elements of the steel making up said sheet, the second zone (10) having an H₂ level lower than 1% by volume, the oxidising power of the gas present in the second zone (10) being equivalent to the partial pressure of oxygen which corresponds to 1 < P(H₂)/P(H₂O) or P(H₂+CO)/P(H₂O+CO₂) < 70.

2. Method according to Claim 1, **characterised in that** an injection (12) of gas that is oxidising with regard to the liquid metal and non-oxidising with regard to iron occurs in said second zone (10) of said pump (2).

3. Method according to Claim 2, **characterised in that** said oxidising gas comprises a mixture of H₂O and H₂, and/or H₂O and N₂, and/or CO₂, CO, H₂O, H₂, and/or O₂.

4. Method according to any one of Claims 1 to 3, **characterised in that** the difference in oxidising power, expressed in equivalent P(H₂)/P(H₂O), between said non-oxidising first zone (9) and said oxidising second zone (10) is at least a factor of 8, i.e.:
[P(H₂)/P(H₂O)] _{oxidising} x 8 < [P(H₂)/P(H₂O)]_{non-oxidising}.

5. Method according to any one of Claims 1 to 3, **characterised in that** the following relationship exists between the partial pressures of said non-oxidising first zone (9) and said oxidising second zone (10):
[P(H₂+CO) / P (H₂O+CO₂)] _{oxidising} x8< [ P (H₂+CO) /P(H₂O+CO₂)]_{non-oxidising}.

6. Method according to any one of the preceding claims, **characterised in that** said first zone (9) is reducing with regard to iron.

## Patentansprüche

1. Verfahren zum Feuerbeschichten eines Stahlblechs (1) durch Eintauchen in ein flüssiges Metallbad (5), das vorzugsweise mehr als 10% Zink enthält, unter Verwendung eines Einlaufs (2), der mindestens teilweise eine geregelte oxidierende Atmosphäre aufweist, **dadurch gekennzeichnet, dass** es die untenstehenden, aufeinander folgenden Schritte umfasst:
- das Blech (1) durchläuft den Einlauf (2) bei einer ersten Zone (9), deren Atmosphäre, die wenigstens Wasserstoff und Wasserdampf enthält, für Eisen überhaupt nicht oxidierend ist, wobei die erste Zone (9) einen Wasserdampf-Teildruck P(H₂O) < 264 ppm und ein Verhältnis der Teildrücke P(H₂)/P(H₂O) > 70 aufweist;
- das Blech (1) durchläuft den Einlauf (2) bei einer zweiten Zone (10), deren Atmosphäre, die wenigstens Wasserstoff und Wasserdampf enthält, und eventuell auch CO₂ und CO, für die Metallschmelze und die Legierungselemente des Stahls, der das besagte Blech bildet, oxidierend ist, wobei die zweite Zone (10) einen H₂-Gehalt unter 1 Vol.-% aufweist und das Oxidationsvermögen des Gases in der zweiten Zone (10) dem Sauerstoff-Teildruck entspricht, der 1 < P(H₂)/P(H₂O) oder P(H₂+CO)/P(H₂O+CO₂) < 70 entspricht.

2. Verfahren nach Anspruch 1, **dadurch gekennzeichnet, dass** in der zweiten Zone (10) des besagten Einlaufs (2) das Einspritzen (12) eines für das flüssige Metall oxidierenden und für das Eisen nicht oxidierenden Gases durchgeführt wird.

3. Verfahren nach Anspruch 2, **dadurch gekennzeichnet, dass** das besagte oxidierende Gas eine Mischung aus H₂O und H₂ und/oder von H₂O und N₂ und/oder von CO2, CO, H₂O, H₂ und/oder O₂ enthält.

4. Verfahren nach einem der Ansprüche 1 bis 3, **dadurch gekennzeichnet, dass** die Differenz zwischen dem Oxidationsvermögen, ausgedrückt als Äquivalent P(H₂)/P(H₂O), zwischen der besagten ersten, nicht oxidierenden Zone (9) und der besagten zweiten, oxidierenden Zone (10) mindestens dem Faktor 8 entspricht, das heißt
[P(H₂)/P(H₂O)]_{oxidierend} x 8 < [P(H₂)/P(H₂O)]_{nicht oxidierend}

5. Verfahren nach einem der Ansprüche 1 bis 3, **dadurch gekennzeichnet, dass** folgende Beziehung zwischen den Teildrücken der besagten ersten, nicht oxidierenden Zone (9) und der besagten zweiten, oxidierenden Zone (10) besteht:
[P(H₂₊CO)/P(H₂O+CO₂)]_{oxidierend} x 8 < [ P (H₂+CO)/P(H₂O+CO₂)]_{nicht oxidierend}

6. Verfahren nach einem der vorstehenden Ansprüche, **dadurch gekennzeichnet, dass** die besagte erste Zone (9) für Eisen reduzierend wirkt.
